# EUROPÄISCHE PATENTSCHRIFT

(11) **EP 0 219 615 B1**
(45) Veröffentlichungstag und Bekanntmachung des Hinweises auf die Patenterteilung: **25.01.1989**
(21) Anmeldenummer: 86109856.4
(22) Anmeldetag: 17.07.1986
(51) Int. Cl.: G03C 1/87, D21H 1/28

(54) **Wasserfester Papierträger für fotografische Zwecke**
Water-proof paper support for photographic purposes
Support en papier résistant à l'eau pour usages photographiques

(30) Priorität: 09.10.1985 DE 3535954
(43) Veröffentlichungstag der Anmeldung: 29.04.1987
(73) Patentinhaber: Felix Schoeller jr Foto- und Spezialpapiere GmbH & Co. KG, 49086 Osnabrück (DE)
(72) Erfinder: Anthonsen, Reiner, D-4550 Bramsche (DE)
(74) Vertreter: Rücker, Wolfgang

(56) Entgegenhaltungen:
- DE-A- 2 808 931
- DE-A- 3 022 451

## Beschreibung

Die Erfindung betrifft einen wasserfesten Papierträger für fotografische Zwecke, der zumindest einseitig einen mittels Elektronenstrahlen gehärteten Überzug enthält.

Wasserfest beschichtete Papierträger für fotografische Zwecke sind in verschiedenen Ausführungsformen bekannt. Eine breite Anwendung haben besonders mit extrudierten Polyolefinschichten versehene Papiere gefunden.

Die in neuerer Zeit bekannt gewordenen DE-A-3 022 451, DE-A-3 022 709 sowie DE-A-3 410 797 beschreiben Papierträger, deren Basispapier mit mindestens einem in situ mit Hilfe von Elektronenstrahlhärtung hergestellten Überzug versehen ist.

Durch Elektronenstrahlen gehärtete Überzüge besitzen im Vergleich zu den Polyolefinüberzügen verbesserte Eigenschaften, wie z. B. die Erhöhung der Kratzfestigkeit, die Erhöhung des Pigmentaufnahmevermögens oder glattere Oberflächen. Sie sind wie Polyolefinüberzüge beständig gegen fotografische Prozeßlösungen und schützen daher den darunter befindlichen Papierträger ebenfalls vor dem Eindringen dieser Lösungen.

Die Prozeßdauer und insbesondere der Waschvorgang werden dadurch entscheidend verkürzt.

Die mit Elektronenstrahlen gehärteten Überzüge werden gemäß DE-A-3 022 451 oder DE-A-3 022 709 hergestellt, indem eine fließfähige Mischung auf die Oberfläche des Papieres aufgetragen, dort gleichmäßig verteilt und anschließend unter Schutzgas oder sonstiger Abdeckung mit energiereichen Elektronenstrahlen verfestigt wird.

Die Mischungen enthalten als entscheidenden Bestandteil zumindest eine Substanz mit ethylenisch ungesättigten Doppelbindungen, die die Fähigkeit zur polymerisierenden Reaktion miteinander haben, wenn diese durch Bestrahlung initiiert wird.

Geeignete Stoffe mit ethylenisch ungesättigten Doppelbindungen sind alle Vinyl- oder Vinylidenverbindungen. Bevorzugt werden solche Stoffe benutzt, die Acrylat- oder Methacrylatgruppen enthalten. Auch Ester von Maleinsäure, Fumarsäure, Mesaconsäure, Citraconsäure oder Itaconsäure, andere Derivate dieser Säuren, Allylverbindungen sowie lineare und cyclische Diene bzw. Triene können als reaktive Mischungskomponenten verwendet werden. Die Ester der genannten Säuren, die sich von mehrwertigen Alkoholen ableiten, z. B. Hexandiolacrylat, Trimethylolpropantriacrylat, Polyesteracrylate, Polyurethanacrylate, Polyetheracrylate, Polyepoxidacrylate oder Alkydharzacrylate, sind besonders geeignet. Vorzugsweise soll die Mischung jedoch zumindest einen Stoff enthalten, der zwei oder mehr Doppelbindungen enthält.

Die Fließeigenschaften härtbarer Mischungen werden eingestellt, indem Bestandteile von höherem Molekulargewicht mit niedermolekularen Stoffen gemischt werden.

Neben den reaktiven Komponenten können in begrenztem Umfang auch nicht reagierende Stoffe ohne Doppelbindungen in einer Mischung enthalten sein.

Darüber hinaus können die Mischungen für die mittels Elektronenstrahlen härtbaren Überzüge Pigmente, Farbstoffe, optische Aufheller, Bildstabilisatoren, Antioxidantien oder andere Zusatzstoffe enthalten, soweit dies im Hinblick auf die angestrebten Eigenschaften eines aufliegenden fotografischen Bildes wünschenswert oder notwendig ist.

Die fotografischen Schichten werden nach geeigneter Vorbehandlung des mittels Elektronenstrahlen gehärteten Überzugs entweder direkt oder nach vorheriger Aufbringung einer Haftung vermittelnden Zwischenschicht auf die Oberfläche des mittels Elektronenstrahlen gehärteten Überzugs gebracht. Bei diesen fotografischen Schichten handelt es sich vorzugsweise um solche Schichten, die unter dem Begriff "Silbersalzfotographie" bekannt sind und zur Erzeugung von Schwarz/Weiß- oder von Farbbildern dienen. Obwohl die mittels Elektronenstrahlen gehärteten Überzüge gegenüber Polyolefinüberzügen etliche Vorteile aufweisen, sind sie jedoch bislang auch noch mit Nachteilen behaftet.

Vorteilhaft gegenüber Polyolefinüberzügen ist z. B. das erhöhte Pigmentaufnahmevermögen der mittels Elektronenstrahlen gehärteten Überzüge. Zur Verbesserung des Weißegrades bzw. zur Verbesserung der Auflösung oder der Bildschärfe nach Applikation einer fotografischen Emulsion ist ein möglichst hoher Gehalt an Weißpigment, z. B. Titanoxid, wünschenswert.

Zwar kann einer Harzmischung für mittels Elektronenstrahlen härtbare Überzüge bis zu 70 Gew.-% Weißpigment zugesetzt werden, jedoch wird bei großen Mengen die gehärtete Schicht so spröde, daß bald Spannungsrisse auftreten oder daß die Schicht nur noch schlecht an der Unterlage haftet.

Nachteilig ist außerdem, daß die mit Elektronenstrahlen gehärteten Überzüge sich gegenüber verschiedenen fotografischen Prozeßlösungen unterschliedlich verhalten. So wurde festgestellt, daß bei der Verwendung solcher handelsüblicher fotografischer Colorentwickler, die aromatischen Aminderivate. z. B. Derivate von Phenylendiamin, Toluidin u. a., enthalten, eine gelbliche Verfärbung der Oberfläche des strahlengehärteten Überzugs eintritt.

Diese Verfärbung ist zwar gering, aber deutlich sichtbar und kann weder durch das Stoppbad, noch durch gründliches Waschen verhindert werden.

Sie zeigt sich sowohl bei pigmentfreien, als auch bei mit Weißpigment pigmentierten Überzügen, wobei in der Regel die Verfärbung bei pigmenthaltigen Überzügen stärker ist als bei pigmentfreien Überzügen.

Die Verfärbung tritt weder bei Polyolefinoberflächen auf, noch ist sie an den klassischen Barytpapieren zu beobachten.

In der EP-A-0 159 493 wurde ein Weg beschrieben, um durch spezielle Zusammensetzung der härtbaren Komponenten einer Überzugsmischung Überzüge mit verringerter Anfärbung zu erhalten. Das dort beschriebene Verfahren basiert darauf, daß ungesättigte hydroxi-funktionelle Verbindungen in einer molalen Konzentration von 2 oder mehr als 2 in den Überzugsmischungen enthalten sind.

Die EP-A-0 176 656 beschreibt die Verwendung eines speziellen Titandioxids als Weißpigment zur Verringerung der Anfärbung des Elektronenstrahlen gehärteten Überzugs in fotorgafischen Colorentwicklern. Das verwendete, spezielle Titandioxid trägt eine Oberflächenbelegung, die wenigstens 2 Gew.-% des Gesamtpigmentes ausmacht. Die Oberflächenbelegung ist ein anorganisches Oxid oder Oxidhydrat und kann ein Aluminiumoxid, Kieselsäure, Zinkoxid, Magnesiumoxid, Zinnoxid, Zirkonoxid, Antimonoxid oder eines der Erdalkalimetalloxide oder Mischungen solcher Verbindungen sein.

Beide beschriebenen Wege führen zwar zu einer Verringerung der Gelbfärbung des strahlengehärteten Überzugs bei der Verwendung von Colorentwicklern, nachteilig an den gegebenen Lösungen ist jedoch die starke Beschränkung in der Auswahl der Mischungskomponenten gemäß EP-A-0 159 493 bzw. in der Verwendung des Weißpigmentes gemäß EP-A-0 176 656, sowie die sich bei höheren Pigmentgehalten einstellende Sprödigkeit des Überzugs.

Es ist daher die Aufgabe der vorliegenden Erfindung, einen mit mindestens einem mittels Elektronenstrahlen gehärteten Überzug versehenen, wasserfesten Papierträger für fotografische Zwecke zu schaffen, der die beschriebenen Nachteile nicht aufweist und der speziell nach Behandlung mit fotografischen Entwicklerlösungen beliebiger Art keine sichtbare Tendenz zur Gelbfärbung zeigt.

Dabei wird als nicht mehr sichtbare Tendenz zur Gelbfärbung bezeichnet, wenn die Bestimmung der optischen Dichte nach DIN 4512, mit Gelbfilter über weißem Untergrund gemessen, Veränderungen aufweist, die kleiner als 0,03 sind.

Gelöst wird die vorstehend aufgezeigte Aufgabe durch die in den Patentansprüchen gekennzeichnete Erfindung.

Es war festgestellt worden, daß speziell die strahlengehärteten Überzüge, die als ungesättigte Verbindungen Acrylate, Methacrylate oder Allylverbindungen aufweisen, besonders stark zur Anfärbung mit Colorentwickler neigen. Für die Entstehung der Anfärbung wurde daher der Binderanteil, der ungesättigte Gruppen enthält, verantwortlich gemacht.

Es ist daher überraschend, daß die erfindungsgemäß verwendeten Substanzen, die ebenfalls ungesättigte Gruppen enthalten, die Verfärbung in Colorentwicklerbädern verhindern.

Erfindungsgemäß werden acrylierte oder methacrylierte Phosphorsäure mit mittleren Molekulargewichten von 400 bis 600 oder monomere Itaconsäure verwendet.

Die Anzahl der reaktiven, ungesättigten Gruppen bestimmt das Ausmaß der Vernetzung der erfindungsgemäßen Substanzen untereinander nach der Härtung mittels Elektronenstrahlen. Das Ausmaß der Vernetzung ist wichtig für die Verankerung der erfindungsgemäßen Substanzen in der strahlengehärteten Schicht während der Einwirkung durch die fotografischen Bäder.

Der erfindungsgemäße Effekt ergibt sich besondes bei der Verwendung solcher Substanzen, in denen neben freien Säuregruppen auch reaktive, ungesättigte, durch Strahlung vernetzbare Gruppen enthalten sind.

Die erfindungsgemäß verwendeten acrylierten bzw. methacrylierten Phosphoräsuren besitzen ein Verhältnis von reaktiven, ungesättigten Gruppen zu polaren Säuregruppen von 1 : 2 bis 2 : 1, d. h. pro Molekül liegen im Mittel z. B. 1,5 freie Säuregruppen und 1,5 Acrylat- bzw. Methacrylatgruppen vor.

Monomere Itaconsäure weist ein Verhältnis von ungesättigten zu polaren Gruppen von 1 : 2 auf und ist ebenfalls geeignet.

Die erfindungsgemäßen Substanzen können in Mengen von 1 - 15 Gew.-%, vorzugsweise jedoch 4 - 10 Gew.- %, bezogen auf die Überzugsmischung, zugesetzt werden.

Im Rahmen der Erfindung ist es unerheblich, ob die mit Elektronenstrahlen gehärteten Überzüge noch weitere Zusätze enthalten wie sie in derartigen fotografischen Trägern gebräuchlich sind.

Vielmehr ist z. B. die Wahl der Art und Menge des Weißpigmentes unter den bekannten oder anderen denkbaren Weißpigmenten, mit oder ohne Oberflächenbelegung, völlig frei, ohne daß der erfindungsgemäße Effekt nachteilig beeinflußt wird.

Ebenso ist die Auswahl der verschiedenen Komponenten für die Herstellung strahlenhärtbarer Überzugsmischungen unter den bekannten, für die Herstellung dieser Mischungen bereits beschriebenen Substanzen (z. B. gemäß DE-A-3 022 451 oder DE-A-3 022 709) sowie anderer, denkbarer, geeigneter Substanzen völlig frei.

Desgleichen können neben dem Weißpigment noch Farbpigmente jeder Art sowie Dispergierhilfsmittel, Farbstoffe und andere die Bildqualität günstig beeinflussende Stoffe den Überzugsmischungen zugesetzt werden, ohne den erfindungsgemäßen Effekt negativ zu beeinflussen.

Die erfindungsgemäßen Überzüge können in beliebiger Weise gemäß einem der bekannten Verfahren hergestellt und verfestigt werden und verschiedene Oberflächenstrukturen haben (z. B. gemäß DE-C-2 515 261, DE-A-3 022 709 oder EP-A-0 159 493.

In der Regel wird das Basispapier auch auf der Gegenseite wasserfest überzogen. Dieser Überzug kann ebenfalls aus einer erfindungsgemäßen Mischung, aber auch aus Polyolefin bestehen. Auch mehrere gleichartige oder verschiedene Überzüge können übereinander gelegt werden.

Entscheidend ist, daß bei der Verwendung der erfindungsgemäßen Substanzen in den Mischungen für strahlenhärtbare Überzüge die Verfärbung in den Colorentwicklerbädern vermieden wird. Darüber hinaus ist die ausgehärtete Schicht kratzfest, sie weist außerdem selbst bei hohem Pigmentgehalt genügend Elastizität aus, damit Spannungsrisse vermieden werden und eine genügende Haftfestigkeit der Schicht am Basispapier erreicht wird.

Der erfindungsgemäße Gedanke wird an den nachfolgenden Beispielen verdeutlicht.

### Beispiel 1

Eine Grundmischung aus
50 Gew.-% Polyestertetraacrylat (M ca. 1000)
30 Gew.-% Glyceroltriacrylat
20 Gew.-% Hexandioldiacrylat
wurde in gleiche Teile geteilt und mit acrylierter Phosphorsäure des Molekulargewichts 500 und im Mittel 1,5 Acrylat- sowie 1,5 freien Säuregruppen pro Molekül folgender Mengen versetzt:

Ein ca. 150 g/m² schweres mittels Alkylketendimer im neutralen pH-Bereich hydrophobiertes Basispapier wurde mit jeweils einer der Überzugsmischungen 1a bis 1 überzogen.

Die aufgebrachte Schichtmenge betrug ca. 20 g/m².

Der Überzug wurde unter Stickstoff mittels Elektronenstrahlen bei Anwendung einer Energiedosis von 4 Mrad ausgehärtet.

### Beispiel 2

Eine Grundmischung aus
50 Gew.-% Polyestertetraacrylat (M ca. 1000)
30 Gew.-% Glyceroltriacrylat
20 Gew.-% Hexandioldiacrylat
wurde in gleiche Teile geteilt und mit methacrylierter Phosphorsäure des ungefähren Molekulargewichts 500 und im Mittel 1,5 Methacrylat- sowie 1,5 freien Säuregruppen pro Molekül folgender Mengen versetzt:

Ein ca. 150 g/m² schweres mittels Alkylketendimer im neutralen pH-Bereich hydrophobiertes Basispapier wurde mit jeweils einer der Überzugsmischungen 2a bis 2i überzogen.

Die aufgebrachte Schichtmenge betrug ca. 20 g/m².

Der Überzug wurde unter Stickstoff mittels Elektronenstrahlen bei Anwendung einer Energiedosis von 4 Mrad ausgehärtet.

### Beispiel 3

Eine Grundmischung aus
50 Gew.-% Polyestertetraacrylat (M ca. 1000)
30 Gew.-% Glyceroltriacrylat
20 Gew.-% Hexandioldiacrylat
wurde in gleiche Teile geteilt und mit monomerer Itaconsäure folgender Mengen versetzt:

Ein ca. 150 g/m² schweres mittels Alkylketendimer im neutralen pH-Bereich hydrophobiertes Basispapier wurde mit jeweils einer der Überzugsmischungen 3a bis 3i überzogen.

Die aufgebrachte Schichtmenge betrug ca. 20 g/m².

Der Überzug wurde unter Stickstoff mittels Elektronenstrahlen bei Anwendung einer Energiedosis von 4 Mrad ausgehärtet.

### Beispiel 4

Eine Grundmischung aus
62 Gew.-% Polyestertetraacrylat (M ca. 1000)
23 Gew.-% Glyceroltriacrylat
15 Gew.-% Hexandioldiacrylat
wurde in gleiche Teile geteilt und mit den erfindungsgemäßen Substanzen folgender Mengen versetzt:

Ein ca. 150 g/m2 schweres mittels Alkylketendimer im neutralen pH-Bereich hydrophobiertes Basispapier wurde mit jeweils einer der Überzugsmischungen 4a bis 4c überzogen.

Die aufgebrachte Schichtmenge betrug ca. 20 g/m².

Der Überzug wurde unter Stickstoff mittels Elektronenstrahlen bei Anwendung einer Energiedosis von 4 Mrad ausgehärtet.

### Beispiel 5

Eine Grundmischung aus
70 Gew.-% Triethylenglykoldiacrylat
und
30 Gew.-% Pentaerythritoltriacrylat
wurde in gleiche Teile geteilt und mit den erfindungsgemäßen Substanzen folgender Mengen versetzt:

Ein ca. 120 g/m² schweres unter Verwendung von Fettsäureseifen hydrophobiertes Basispapier wurde mit jeweils einer der Überzugsmischungen 5a bis 5c überzogen.

Die aufgebrachte Schichtmenge betrug ca. 20 g/m².

Der Überzug wurde unter Stickstoff mittels Elektronenstrahlen bei Anwendung einer Energiedosis von 4 Mrad ausgehärtet.

### Beispiel 6

Eine Grundmischung aus
40 Gew.-% Polyestertetraacrylat (M ca. 1000)
30 Gew.-% Trimethylolpropantriethoxytriacrylat
20 Gew.-% Hexandioldiacrylat
10 Gew.-% Polyethylenglykoldiacrylat (MW des Polyethylenglykols ca. 400)
wurde in gleiche Teile geteilt und mit erfindungsgemäß verwendeter Phosphorsäure folgender Mengen versetzt:

Ein ca. 150 g/m² schweres mittels Alkylketendimer im neutralen pH-Bereich hydrophobiertes Basispapier wurde mit jeweils einer der Überzugsmischungen 6a und 6b überzogen.

Die aufgebrachte Schichtmenge betrug ca. 20 g/m².

Der Überzug wurde unter Stickstoff mittels Elektronenstrahlen bei Anwendung einer Energiedosis von 4 Mrad ausgehärtet.

### Beispiel 7

Eine Grundmischung aus
28 Gew.-% Polyestertetraacrylat (M ca. 1000)
21 Gew.-% Trimethylolpropantriethoxytriacrylat
14 Gew.-% Hexandioldiacrylat
7 Gew.-% Polyethylenglykoldiacrylat
30 Gew.-% Ti0₂ ohne Oberflächenbehandlung, Rutil-Typ
wurde in gleiche Teile geteilt und mit erfindungsgemäß verwendeter Phosphorsäure folgender Mengen versetzt:

Ein ca. 120 g/m² schweres unter Verwendung von Fettsäureseifen hydrophobiertes Basispapier wurde mit jeweils einer der beiden Überzugsmischungen 7a und 7b überzogen.

Die aufgebrachte Schichtmenge betrug ca. 20 g/m².

Der Überzug wurde unter Stickstoff mittels Elektronenstrahlen bei Anwendung einer Energiedosis von 4 Mrad ausgehärtet.

### Prüfung der Trägermaterialien

Zur Prüfung der mit den Überzugsmischungen aus Beispiel 1 - 6 beschichteten Papierträger wird jeweils ein Muster in Form eines Schiffchens gefaltet und für 15 Minuten bei 30°C auf handelsübliche Colorentwickler gesetzt.

Die Faltung bewirkt, daß nur ein Teil des Musters mit der Entwicklerlösung in Kontakt kommt, so daß ein direkter Vergleich zwischen der behandelten und der unbehandelten Fläche an dem gleichem Muster möglich ist.

Nach der Behandlung mit dem Colorentwickler wird das Muster 2 Stunden gewässert, mechanisch abgetrocknet und anschließend vier Tage bei Raumtemperatur unter Tageslichteinwirkung gelagert.

Nach Ablauf der Lagerungszeit wird das Ausmaß der Gelbfärbung densiometrisch nach DIN 4512 bestimmt.

### Densitometriscne Prüfergebnisse

## Patentansprüche

1. Wasserfester Papierträger für fotografische Schichten mit mindestens einem durch Elektonenstrahlen gehärteten Harzüberzug, dadurch gekennzeichnet, daß die noch ungehärtete Mischung des Harzes für den Überzug monomere Itaconsäure oder acrylierte oder methacrylierte Phosphorsäure enthält, wobei das Verhältnis von Acrylat- bzw. Methacrylatgruppen zu Säuregruppen in der derivatisierten Phosphorsäure einen Wert von 1 : 2 bis 2 : 1 hat.

2. Wasserfester Papierträger nach Anspruch 1, dadurch gekennzeichnet, daß die acrylierte bzw. methacrylierte Phosphorsäure oder die Itaconsäure in der durch Elektronenstrahlen härtbaren Überzugsmischung zu 1 - 15 Gew.-%, vorzugsweise 4 - 10 Gew.-%, bezogen auf die Gesamtmenge der Mischung, enthalten ist.

3. Wasserfester Papierträger nach Anspruch 1 und 2, dadurch gekennzeichnet, daß die acrylierte bzw. methacrylierte Phosphorsäure ein mittleres Molekulargewicht von 400 - 600 besitzt.

4. Wasserfester Papierträger nach Anspruch 1, dadurch gekennzeichnet, daß die acrylierte bzw. methacrylierte Phosphorsäure im Mittel 1,5 Acrylat- bzw. Methacrylatgruppen und 1,5 Säuregruppen pro Molekül enthält.

5. Wasserfester Papierträger nach Anspruch 1 und 2, dadurch gekennzeichnet, daß die Harzmischung für den Überzug ein Weißpigment enthält.

## Claims

1. Water-resistant paper carrier for photographic emulsions, with at least one resin coating which is hardened by electron beams, characterised in that the still non-hardened mixture of the resin for the coating contains monomeric itaconic acid or acrylated or methacrylated phosphoric acid, the ratio of acrylate or methylacrylate groups to acid groups in the derivatised phosphoric acid has a value of 1 : 2 to 2 : 1.

2. Water-resistant paper carrier according to Claim 1, characterised in that the acrylated or methyacrylated phosphoric acid or the itaconic acid in the coating mixture which can be hardened by electron beams is present at the rate of 1 to 15 % by weight and preferably 4 to 10 % by weight in relation to the total quantity of mixture.

3. Water-resistant paper carrier according to Claim 1 and 2, characterised in that the acrylated or methacrylated phosphoric acid has a mean molecular weight of 400 to 600.

4. Water-resistant paper carrier according to Claim 1, characterised in that the acrylated or methacrylated phosphoric acid contains on average 1.5 acrylate or methylacrylate groups and 1.5 acid groups per molecule.

5. Water-resistant paper carrier according to Claim 1 and 2, characterised in that the resin mixture for the coating contains a white pigment.

## Revendications

1. Support en papier, résistant à l'eau, pour usages photographiques, avec au moins un revêtement de résine durci sous l'effet d'un rayonnement électronique, caractérisé en ce que le mélange de la résine destinée au revêtement, non encore durci, contient de l'acide itaconique monomère ou de l'acide phosphorique acrylé ou méthacrylé, le rapport entre les groupes acrylate ou méthacrylate et les groupes acide, dans le dérivé de l'acide phosphorique, étant compris entre 1 : 2 et 2 : 1.

2. Support en papier résistant à l'eau selon la revendication 1, caractérisé en ce que l'acide phosphorique acrylé ou méthacrylé, ou l'acide itaconique, est présent dans le mélange de revêtement pouvant durcir sous l'effet d'un rayonnement électronique à raison de 1 à 15 % en poids, de préférence de 4 à 10 % en poids par rapport à la quantité totale du mélange.

3. Support en papier résistant à l'eau selon les revendications 1 et 2, caractérisé en ce que l'acide phosphorique acrylé ou méthacrylé a une masse moléculaire moyenne de 400 à 600.

4. Support en papier résistant à l'eau selon la revendication 1, caractérisé en ce que l'acide phosphorique acrylé ou méthacrylé comporte en moyenne 1,5 groupes acrylate ou méthacrylate et 1,5 groupes acide par molécule.

5. Support en papier résistant à l'eau selon les revendications 1 et 2, caractérisé en ce que le mélange de résine destiné au revêtement contient un pigment blanc.
